# EUROPÄISCHE PATENTSCHRIFT

(11) **EP 2 327 560 B1**
(45) Veröffentlichungstag und Bekanntmachung des Hinweises auf die Patenterteilung: **20.06.2012**
(21) Anmeldenummer: 09177345.7
(22) Anmeldetag: 27.11.2009
(51) Int. Cl.: B41M 5/50, B41M 5/52, B41M 5/035, B41M 5/025, D21H 27/00, D06P 5/00

(54) **Verbessertes selbstklebendes Transferpapier**
Improved self-adhesive transfer paper
Papier de transfert autocollant amélioré

(43) Veröffentlichungstag der Anmeldung: 01.06.2011
(73) Patentinhaber: Zvonimir, Martinovic, 42000 Varazdin (KR)
(72) Erfinder: Zvonimir, Martinovic, 42000 Varazdin (KR)
(74) Vertreter: Weiss, Wolfgang

(56) Entgegenhaltungen:
- EP-A1- 1 356 953
- EP-A1- 1 878 829
- EP-A1- 2 014 688
- WO-A1-00/06392

## Beschreibung

Die vorliegende Erfindung betrifft ein Verfahren zur Herstellung von selbstklebenden Transferpapieren, die durch das Verfahren hergestellten selbstklebenden Transferpapiere und Transferdruckverfahren.

Transferdruck bezeichnet das Bedrucken unterschiedlicher Materialien, wie etwa Textilien, mithilfe von Transferpapieren. Transferpapiere werden mit Pigmenten beschichtet, die dann mit einer Thermotransferpresse durch Sublimation auf die bedruckbaren Materialien übertragen werden.

EP 1 356 953 offenbart eine phosphoreszierende Transferschicht, welche nützlich ist bei der Bildung eines Transferbildes, wobei das Transferbild durch Transferieren eines Vergleichsbildes, das auf der Schicht mit Hilfe eines Tintenstrahldruckers oder anderer Mittel gebildet wurde, auf z.B. Kleidung, erhalten wird. Die Transferschicht umfasst einen Träger und eine Transferlage, die auf dem Träger gebildet wird und einen Heißkleber-Partikel und ein phosphoreszierendes Pigment enthält.

EP 2 014 688 offenbart eine wärmeempfindliche Schicht, umfassend ein thermoplastisches Harz und ein Heißkleber-Material. Das thermoplastische Harz enthält als Hauptkomponente ein (Meth)acrylpolymer umfassend Acrylnitril. Die wärmeempfindliche selbstklebende Schicht kann auf einen Träger aufgetragen werden. Zwischen der thermosensitiven Schicht und dem Träger kann eine Zwischenschicht aus thermosensitivem Polymer angeordnet werden.

WO 00/06392 offenbart ein Transferpapier insbesondere für Tintenstrahldruck, das zumindest auf der zu bedruckenden Seite mit einer Löse- oder Sperrschicht versehen ist, wobei die Schicht eine Porosität von höchstens 100 ml/min aufweist.

WO 2008/006434 offenbart ein Transferpapier, welches eine Beschichtung mit einem halbsynthetischen Polymer aufweist, das thermoplastische Eigenschaften besitzt. Als Beispiele solcher Thermoplaste werden Ethylcellulose, thermoplastische Stärke, Methylhydroxypropylcellulose oder Hydroxypropylcellulose genannt. Eine Beschichtung mit Polyacrylaten oder Carboxymethylcellulose wird als nachteilig bezeichnet.

EP 09 004 614.5 offenbart ein Transferpapier insbesondere für den Tintenstrahldruck, welches mit einer wässrigen Flüssigkeit, die Ammoniumpolyacrylat enthält, beschichtet ist.

EP 09 164 772.7 offenbart ein Transferpapier insbesondere für Tintenstrahldruck, welches mit einer wässrigen Flüssigkeit beschichtet ist, die ein hydrophiles organisches Polymer, insbesondere ein Polymer auf Acrylatbasis und einer Cellulose enthält.

Zum Bedrucken von Textilien auf Basis von Polyester oder Polyamid wurde der Einsatz selbstklebender Transferpapiere vorgeschlagen, die bei den zur Bedruckung herrschenden Temperaturen an den zu bedruckenden Materialien haften. Bisherige Versuche mit solchen selbstklebenden Transferpapieren waren jedoch aufgrund mangelnder Hafteigenschaften und/oder geringer Haltbarkeit wenig erfolgreich.

Überraschenderweise wurde festgestellt, dass bei einer Mehrfachbeschichtung der Transferpapiere auf deren zu bedruckender Vorderseite mit unterschiedlichen wässrigen Flüssigkeiten, die oben geschilderten Nachteile zumindest weitgehend vermieden werden können.

Ein erster Aspekt der Erfindung betrifft somit ein Verfahren zur Herstellung von selbstklebendem Transferpapier, insbesondere für den Tintenstrahldruck, umfassend die Schritte:
(a) Aufbringen einer ersten wässrigen Flüssigkeit auf die zu bedruckende Vorderseite eines Papiers, wobei die erste wässrige Flüssigkeit ein hydrophiles organisches Polymer, nämlich Ammoniumpolyacrylat, enthält, und nachfolgendes Trocknen,
(b) gegebenenfalls Aufbringen einer zweiten wässrigen Flüssigkeit auf die Rückseite des Papiers, wobei die zweite wässrige Flüssigkeit gegebenenfalls ein hydrophiles organisches Polymer enthält, und nachfolgendes Trocknen und
(c) Aufbringen einer dritten wässrigen Flüssigkeit auf die zu bedruckende Vorderseite des Papiers, wobei die dritte wässrige Flüssigkeit einen thermoaktiven Klebstoff und Polyvinylalkohol enthält, und nachfolgendes Trocknen.

Das zur Herstellung des Transferpapiers verwendete Ausgangsmaterial ist ein gebräuchliches Papier, z.B. weißes oder ungebleichtes Papier, mit einem Gewicht von üblicherweise 60-140 g, insbesondere 80-120 g pro m² Papier.

Gemäß Schritt (a) des erfindungsgemäßen Verfahrens wird die zu bedruckende Vorderseite, d.h. diejenige Seite, die anschließend mit Pigmenten beschichtet wird, mit einer ersten wässrigen Flüssigkeit in Kontakt gebracht, die ein hydrophiles organisches Polymer, nämlich Ammoniumpolyacrylat, enthält. Es wird auch beschrieben, dass das hydrophile organische Polymer ein Polymer auf Polyacrylat- oder Polymethacrylatbasis enthalten kann. Das zur Beschichtung verwendete Polymer Ammoniumpolyacrylat, hat üblicherweise ein gewichtsmittleres Molekulargewicht von 500 Da oder mehr, z.B. 1000-5000 Da und insbesondere 1000-2000 Da. Vorzugsweise enthält die erste wässrige Flüssigkeit das Polymer, nämlich Ammoniumpolyacrylat, in einem Anteil von 10-50 Gew.-%, insbesondere in einem Anteil von 20-40 Gew.-% bezogen auf das Gesamtgewicht der Flüssigkeit. Die erste wässrige Flüssigkeit kann durch übliche Methoden, z.B. mittels einem Rakel wie etwa einer Rakelklinge oder einem Rollenrakel, oder durch Sprühen aufgebracht werden. Nach dem Aufbringen wird das Papier üblicherweise bei erhöhter Temperatur, z.B. 40-80 °C, getrocknet.

Schritt (b) umfasst vorzugsweise das Aufbringen einer zweiten wässrigen Flüssigkeit auf die Rückseite des Papiers und nachfolgendes Trocknen. Vorzugsweise enthält die zweite wässrige Flüssigkeit ein hydrophiles organisches Polymer, beispielsweise ein Polymer auf Polyacrylat- oder Polymethacrylatbasis. Bevorzugt verwendet man ein Polyacrylat, besonders bevorzugt Ammoniumpolyacrylat. Die zweite wässrige Flüssigkeit enthält das Polymer, z.B. Ammoniumpolyacrylat, oder ein anderes organisches Polymer vorzugsweise in einem Anteil von 2 bis 20 Gew.- %, insbesondere in einem Anteil von 5 bis 15 Gew.- % bezogen auf das Gesamtgewicht der Flüssigkeit. Das Aufbringen der zweiten Flüssigkeit und das nachfolgende Trocknen kann wie bei der ersten Flüssigkeit nach bekannten Methoden erfolgen.

Die erste und gegebenenfalls die zweite wässrige Flüssigkeit werden üblicherweise in einer Menge von 10-40 g, insbesondere von 15-25 g pro m² auf das Papier aufgebracht, wobei in manchen Ausführungsformen auch höhere oder geringere Mengen aufgebracht werden können. Weiterhin bevorzugt ist, dass das Polymer, z.B. Ammoniumpolyacrylat (oder ein anderes hydrophiles Polymer), in einer Menge von 1-25 g, insbesondere von 2-20 g Trockengewicht auf die Vorderseite des Papiers aufgebracht wird. Auf die Rückseite wird das Polymer, z.B. Ammoniumpolyacrylat (oder ein anderes hydrophiles Polymer), vorzugsweise in einer Menge von 0,5-15 g, insbesondere von 1-10 g Trockengewicht aufgebracht.

Die erste wässrige Flüssigkeit und gegebenenfalls auch die zweite wässrige Flüssigkeit können einen sauren, neutralen oder alkalischen pH-Wert aufweisen. Bevorzugt weisen die erste und die zweite wässrige Flüssigkeit einen sauren bis neutralen pH-Wert, z.B. einen pH-Wert von 4-7, beispielsweise von 5-6 auf.

Schritt (c) umfasst das Aufbringen einer dritten wässrigen Flüssigkeit, die einen thermoaktiven Klebstoff, beispielsweise einen Silikonklebstoff oder einen anderen Klebstoff, enthält, der bei einer erhöhten Temperatur von beispielsweise 60-110 °C oder mehr Klebeeigenschaften besitzt und an den zu bedruckenden Materialien, z.B. Textilien, haftet. Nach Abkühlung auf niedrigere Temperaturen, z.B. auf Raumtemperatur, verliert der thermoaktive Klebstoff seine Haftungseigenschaften wieder. Geeignete thermoaktive Klebstoffe sind kommerziell erhältlich, z.B. von Bayer oder Ciba-Geigy.

Darüber hinaus enthält die dritte wässrige Flüssigkeit einen Polyvinylalkohol. Der Polyvinylalkohol hat üblicherweise ein gewichtsmittleres Molekulargewicht von etwa 10.000 - 100.000 Da, vorzugsweise 30.000 - 60.000 Da. Geeignete Polyvinylalkohole sind kommerziell erhältlich, z.B. das Produkt MOWIOL^{®} 26/28.

In besonders bevorzugten Ausführungsformen enthält die dritte Flüssigkeit folgende Komponenten ausgewählt aus
(i) einem thermoaktiven Klebstoff wie etwa einem Silikonklebstoff, z.B. in Anteilen von 1-20 Gew.-%, insbesondere von 2-15 Gew.%, und
(ii) einem Polyvinylalkohol, z.B. in Anteilen von 5-30 Gew.-%, insbesondere von 10-20 Gew.-%,
wobei sich die Gewichtsanteile jeweils auf das Gesamtgewicht der ersten Flüssigkeit beziehen.

Neben den genannten Zusatzstoffen besteht der Rest der Flüssigkeit vorzugsweise aus Wasser. Der Anteil an Wasser in der ersten Flüssigkeit ist vorzugsweise ≥ 40 Gew.-%, insbesondere ≥ 50 Gew.-%. Organische flüchtige Lösungsmittel sind vorzugsweise nicht vorhanden.

Die dritte wässrige Flüssigkeit wird üblicherweise in einer Menge von 10-40 g/m², insbesondere von 20-30 g/m² auf das Papier aufgebracht, wobei in manchen Ausführungsformen auch höhere oder geringere Mengen aufgebracht werden. Die Trocknung der dritten Flüssigkeit erfolgt nach bekannten Methoden wie für die erste und zweite Flüssigkeit beschrieben.

Im Folgenden sind bevorzugte spezifische Beispiele für erfindungsgemäße wässrige Flüssigkeiten zur Beschichtung der Papiervorderseite wie folgt angegeben:

| Beschichtungsflüssigkeit 1 | |
|---|---|
| Ammoniumpolyacrylat | 20-40 Gew.-% |
| Rest H₂O | |
| pH 5-6 | |
| | |

| Beschichtungsflüssigkeit 2 | |
|---|---|
| NaOH | 0,02-0,2 Gew.-% |
| Ammoniumpolyacrylat | 5-15 Gew.-% |
| Rest H₂O | |
| pH 5-6 | |
| | |

| Beschichtungsflüssigkeit 3 | |
|---|---|
| Thermoaktiver Klebstoff | 2-15 Gew.-% |
| Polyvinylalkohol | 10-20 Gew.-% |
| Rest H₂O | |

Ein weiterer Aspekt der Erfindung ist ein selbstklebendes Transferpapier, insbesondere für den Tintenstrahldruck, welches durch ein Verfahren wie oben beschrieben erhältlich ist.

Noch ein weiterer Aspekt der Erfindung ist ein selbstklebendes Transferpapier, insbesondere für den Tintenstrahldruck, welches auf der zu bedruckenden Vorderseite mit einem thermoaktiven Klebstoff, einem Polymer auf Acrylatbasis, nämlich Ammoniumpolyacrylat, z.B. in einer Menge von 1-25 g/m² Papier, und einem Polyvinylalkohol, insbesondere in einer Menge von 0,5-2 g/m² Papier, beschichtet ist. Auf der Rückseite ist das Transferpapier gegebenenfalls mit einem hydrophilen Polymer, z.B. einem Polymer auf Acrylatbasis wie etwa Ammoniumpolyacrylat, insbesondere in einer Menge von 0,5-15 g/m² Papier beschichtet.

Noch ein weiterer Aspekt der Erfindung ist ein Verfahren zum Bedrucken von Transferpapier, wobei man eine Schicht sublimierbarer Pigmente auf die Vorderseite eines selbstklebenden Transferpapiers wie zuvor beschrieben, z.B. durch Tintenstrahldruck, aufbringt. Die Pigmente können in üblichen Drucktinten mit gebräuchlichen Geräten, z.B. Tintenstrahldruckern, nach bekannten Methoden aufgebracht werden. Nach dem Aufbringen wird das bedruckte Transferpapier bei Raumtemperatur oder bei erhöhter Temperatur bis zu 80 °C getrocknet. Überraschenderweise wurde festgestellt, dass die Pigmente beim Aufbringen und Trocknen keine Neigung zum Verschmieren zeigen.

Das bedruckte selbstklebende Transferpapier kann auf bekannte Weise zum Bedrucken von Gegenständen, insbesondere Textilien, verwendet werden.

Noch ein weiterer Aspekt der vorliegenden Erfindung ist somit ein bedrucktes selbstklebendes Transferpapier zum Bedrucken von Gegenständen, insbesondere Textilien, das auf der Vorderseite mit einem thermoaktiven Klebstoff, einem Polymer auf Acrylatbasis, nämlich Ammoniumpolyacrylat, und einem Polyvinylalkohol, sowie mit sublimierbaren Pigmenten beschichtet ist.

Die zu bedruckenden Textilien sind üblicherweise ungefärbt bzw. weiß. Gegebenenfalls können jedoch auch vorgefärbte Textilien eingesetzt werden. Es handelt sich um übliche Textilien, z.B. auch Textilien auf Polyester- und/oder Polyamidbasis, die vorzugsweise einen Anteil von mindestens 40-60 Gew.% Polyester- und/oder Polyamidfasern enthalten, oder die mit Polyester und/oder Polyamid beschichtet sind.

Überraschenderweise können mit dem erfindungsgemäßen selbstklebenden Transferpapier auch dehnbare Textilien ohne Verschmieren beschichtet werden. Das selbstklebende Papier haftet nach Erwärmen auf eine Temperatur von ≥ 60-110 °C an dem zu bedruckenden Material, so dass die Farbübertragung von Papier auf das zu bedruckende Material mittels konventioneller Walzendruckverfahren ohne Verschmieren der Pigmente möglich ist. Wenn der Vorgang der Farbübertragung abgeschlossen ist, kann das selbstklebende Papier nach Abkühlung wieder ohne Weiteres von dem zu bedruckenden Material abgezogen werden.

Noch ein weiterer Gegenstand der Erfindung ist somit ein Verfahren zum Bedrucken von Gegenständen, insbesondere Textilien, z.B. auf Polyester- oder Polyamidbasis, dadurch gekennzeichnet, dass man den zu bedruckenden Gegenstand mit einem bedruckten selbstklebenden Transferpapier wie oben beschrieben bei erhöhter Temperatur, z.B. 160-240° C, in Kontakt bringt, so dass sublimierbare Pigmente vom Transferpapier auf den zu bedruckenden Gegenstand übertragen werden.

## Patentansprüche

1. Verfahren zur Herstellung von selbstklebendem Transferpapier, insbesondere für den Tintenstrahldruck, umfassend die Schritte:
(a) Aufbringen einer ersten wässrigen Flüssigkeit auf die zu bedruckende Vorderseite eines Papiers, wobei die erste wässrige Flüssigkeit ein hydrophiles organisches Polymer, nämlich Ammoniumpolyacrylat, enthält, und nachfolgendes Trocknen,
(b) gegebenenfalls Aufbringen einer zweiten wässrigen Flüssigkeit auf die Rückseite des Papiers, wobei die zweite wässrige Flüssigkeit gegebenenfalls ein hydrophiles organisches Polymer enthält, und nachfolgendes Trocknen, und
(c) Aufbringen einer dritten wässrigen Flüssigkeit auf die zu bedruckende Vorderseite des Papiers, wobei die dritte wässrige Flüssigkeit einen thermoaktiven Klebstoff und Polyvinylalkohol enthält, und nachfolgendes Trocknen.

2. Verfahren nach Anspruch 1,
**dadurch gekennzeichnet,**
**dass** die erste wässrige Flüssigkeit Ammoniumpolyacrylat in einem Anteil von 10-50 Gew.-%, insbesondere in einem Anteil von 20-40 Gew.-% bezogen auf das Gesamtgewicht der Flüssigkeit enthält.

3. Verfahren nach Anspruch 1 oder 2,
**dadurch gekennzeichnet,**
**dass** die zweite wässrige Flüssigkeit ein Polyacrylat, wie etwa Ammoniumpolyacrylat als hydrophiles organisches Polymer, z.B. in einem Anteil von 2-20 Gew.-%, insbesondere in einem Anteil von 5-15 Gew.-% bezogen auf das Gesamtgewicht der Flüssigkeit enthält.

4. Verfahren nach einem der Ansprüche 1 bis 3,
**dadurch gekennzeichnet,**
**dass** die erste und gegebenenfalls die zweite wässrige Flüssigkeit in einer Menge von 10-40 g, insbesondere von 15-25 g pro m² auf das Papier aufgebracht werden.

5. Verfahren nach einem der Ansprüche 1 bis 4,
**dadurch gekennzeichnet,**
**dass** das hydrophile Polymer in einer Menge von 1-25 g, insbesondere von 2-20 g Trockengewicht auf die Vorderseite des Papiers aufgebracht wird.

6. Verfahren nach einem der Ansprüche 1 bis 5,
**dadurch gekennzeichnet,**
**dass** die erste und gegebenenfalls die zweite wässrige Flüssigkeit einen pH-Wert von 5-6 aufweisen.

7. Verfahren nach einem der Ansprüche 1 bis 6,
**dadurch gekennzeichnet,**
**dass** die dritte Flüssigkeit folgende Komponenten enthält, insbesondere ausgewählt aus
(i) einem thermoaktiven Klebstoff wie etwa einem Silikonklebstoff, z.B. in Anteilen von 1-20 Gew.-%, insbesondere von 2-15 Gew.-% und
(ii) einem Polyvinylalkohol, z.B. in Anteilen von 5-30 Gew.-%,insbesondere von 10-20 Gew.-%,
wobei sich die Gewichtsanteile jeweils auf das Gesamtgewicht der ersten Flüssigkeit beziehen.

8. Verfahren nach einem der Ansprüche 1 bis 7,
**dadurch gekennzeichnet,**
**dass** die dritte wässrige Flüssigkeit in einer Menge von 10-40 g/m², insbesondere von 20-30 g/m² auf das Papier aufgebracht wird.

9. Selbstklebendes Transferpapier, insbesondere für den Tintenstrahldruck, erhältlich durch ein Verfahren nach einem der Ansprüche 1 bis 8.

10. Selbstklebendes Transferpapier, insbesondere für den Tintenstrahldruck,
**dadurch gekennzeichnet,**
**dass** es auf der zu bedruckenden Vorderseite mit einem thermoaktiven Klebstoff, Ammoniumpolyacrylat und einem Polyvinylalkohol beschichtet ist.

11. Verfahren zum Bedrucken von Transferpapier,
**dadurch gekennzeichnet,**
**dass** man eine Schicht sublimierbarer Pigmente auf die Vorderseite eines selbstklebenden Transferpapiers nach Anspruch 9 oder 10, z.B. durch Tintenstrahldruck, aufbringt.

12. Bedrucktes selbstklebendes Transferpapier zum Bedrucken von Gegenständen, insbesondere Textilien,
**dadurch gekennzeichnet,**
**dass** es auf der Vorderseite mit einem thermoaktiven Klebstoff, Ammoniumpolyacrylat, Polyvinylalkohol und sublimierbaren Pigmenten beschichtet ist.

13. Verfahren zum Bedrucken von Gegenständen, insbesondere Textilien,
**dadurch gekennzeichnet,**
**dass** man den zu bedruckenden Gegenstand mit einem bedruckten selbstklebenden Transferpapier nach Anspruch 11 bei erhöhter Temperatur in Kontakt bringt, so dass sublimierbare Pigmente vom Transferpapier auf den zu bedruckenden Gegenstand übertragen werden.

14. Verfahren nach Anspruch 13,
**dadurch gekennzeichnet,**
**dass** die Übertragung der Pigmente vom Papier auf den zu bedruckenden Gegenstand durch Walzendruck erfolgt.

## Claims

1. A method of producing self-adhesive transfer paper, in particular for ink jet printing, comprising the steps of:
(a) applying a first aqueous fluid to the front side of a paper to be printed, wherein the first aqueous fluid contains a hydrophilic organic polymer, namely ammonium polyacrylate, and subsequent drying,
(b) optionally applying a second aqueous fluid to the reverse side of the paper, wherein the second aqueous fluid optionally contains a hydrophilic organic polymer, and subsequent drying, and
(c) applying a third aqueous fluid to the front side of the paper to be printed, wherein the third aqueous fluid contains a thermoactive adhesive and polyvinyl alcohol, and subsequent drying.

2. A method according to Claim 1, **characterised in that** the first aqueous fluid contains ammonium polyacrylate in a proportion of 10 to 50 % by weight, in particular in a proportion of 20 to 40 % by weight, in relation to the total weight of the fluid.

3. A method according to Claim 1 or 2, **characterised in that** the second aqueous fluid contains a polyacrylate, for instance ammonium polyacrylate, as hydrophilic organic polymer, for example in a proportion of 2 to 20 % by weight, in particular in a proportion of 5 to 15 % by weight, in relation to the total weight of the fluid.

4. A method according to any one of the Claims 1 to 3, **characterised in that** the first and, optionally, the second aqueous fluid are applied to the paper in a quantity of 10 to 40 g, in particular 15 to 25 g per m^{2.}

5. A method according to any one of the Claims 1 to 4, **characterised in that** the hydrophilic polymer is applied to the front side of the paper in a quantity of 1 to 25 g, in particular 2 to 20 g dry weight.

6. A method according to any one of the Claims 1 to 5, **characterised in that** the first and, optionally, the second aqueous fluid have a pH value of 5 to 6.

7. A method according to any one of the Claims 1 to 6, **characterised in that** the third fluid contains the following components, in particular chosen from
(i) a thermoactive adhesive, for instance a silicone adhesive, for example in proportions of 1 to 20 % by weight, in particular of 2 to 15 % by weight, and
(ii) a polyvinyl alcohol, for example in proportions of 5 to 30 % by weight, in particular of 10 to 20 % by weight,
wherein the percentages by weight relate in each case to the total weight of the first fluid.

8. A method according to any one of the Claims 1 to 7, **characterised in that** the third aqueous fluid is applied to the paper in a quantity of 10 to 40 g/m², in particular 20 to 30 g/m².

9. A self-adhesive transfer paper, in particular for ink jet printing, which can be obtained by a method according to any one of the Claims 1 to 8.

10. A self-adhesive transfer paper, in particular for ink jet printing, **characterised in that** it is coated on the front side to be printed with a thermoactive adhesive, ammonium polyacrylate and a polyvinyl alcohol.

11. A method of printing transfer paper, **characterised in that** a layer of sublimatable pigments is applied to the front side of a self-adhesive transfer paper according to Claim 9 or 10, for example by ink jet printing.

12. A printed self-adhesive transfer paper for printing articles, in particular textiles, **characterised in that** it is coated on the front side with a thermoactive adhesive, ammonium polyacrylate, polyvinyl alcohol and sublimatable pigments.

13. A method of printing articles, in particular textiles, **characterised in that** the article to be printed is brought into contact at high temperature with a printed self-adhesive transfer paper according to Claim 11, so that sublimatable pigments are transferred from the transfer paper to the article to be printed.

14. A method according to Claim 13, **characterised in that** the transfer of the pigments from the paper to the article to be printed is effected by roller printing.

## Revendications

1. Procédé de fabrication de papier de transfert autocollant, en particulier pour l'impression par jet d'encre, comprenant les étapes suivantes :
(a) application d'un premier fluide aqueux sur le recto à imprimer d'un papier, le premier fluide aqueux contenant un polymère organique hydrophile, à savoir du polyacrylate d'ammonium, et ensuite séchage,
(b) éventuellement, application d'un deuxième fluide aqueux sur le verso du papier, le deuxième fluide aqueux contenant éventuellement un polymère organique hydrophile, et ensuite séchage, et
(c) application d'un troisième fluide aqueux sur le recto à imprimer du papier, le troisième fluide aqueux contenant un adhésif thermoactif et de l'alcool polyvinylique et ensuite séchage.

2. Procédé selon la revendication 1,
**caractérisé en ce que**
le premier fluide aqueux contient du polyacrylate d'ammonium en une proportion allant de 10 à 50 % en poids, en particulier en une proportion allant de 20 à 40 % en poids par rapport au poids total du fluide.

3. Procédé selon la revendication 1 ou 2,
**caractérisé en ce que**
le deuxième fluide aqueux contient un polyacrylate tel que le polyacrylate d'ammonium comme polymère organique hydrophile, par exemple, en une proportion allant de 2 à 20 % en poids, en particulier en une proportion allant de 5 à 15 % en poids par rapport au poids total du fluide.

4. Procédé selon l'une des revendications 1 à 3,
**caractérisé en ce que**
le premier et éventuellement le deuxième fluide aqueux sont appliqués sur le papier en une quantité allant de 10 à 40 g par m², en particulier de 15 à 25 g par m².

5. Procédé selon l'une des revendications 1 à 4,
**caractérisé en ce que**
le polymère hydrophile est appliqué sur le recto du papier en une quantité allant de 1 à 25 g en poids sec, en particulier de 2 à 20 g en poids sec.

6. Procédé selon l'une des revendications 1 à 5,
**caractérisé en ce que**
le premier et éventuellement le deuxième fluide aqueux présentent un pH allant de 5 à 6.

7. Procédé selon l'une des revendications 1 à 6,
**caractérisé en ce que**
le troisième fluide contient les composants suivants, en particulier choisis parmi
(i) un adhésif thermoactif tel qu'un adhésif de silicone, par exemple en une proportion allant de 1 à 20 % en poids, en particulier de 2 à 15 % en poids, et
(ii) un alcool polyvinylique, par exemple en une proportion allant de 5 à 30 % en poids, en particulier de 10 à 20 % en poids,
les proportions en poids se rapportant respectivement au poids total du premier fluide.

8. Procédé selon l'une des revendications 1 à 7,
**caractérisé en ce que**
le troisième fluide aqueux est appliqué sur le papier en une quantité allant de 10 à 40 g/m², en particulier de 20 à 30 g/m².

9. Papier de transfert autocollant, en particulier pour l'impression à jet d'encre, pouvant être obtenu par un procédé selon l'une des revendications 1 à 8.

10. Papier de transfert autocollant, en particulier pour l'impression à jet d'encre,
**caractérisé en ce que**
il est revêtu sur le recto à imprimer avec un adhésif thermoactif, du polyacrylate d'ammonium et un alcool polyvinylique.

11. Procédé d'impression de papier de transfert,
**caractérisé en ce que**
on applique une couche de pigments pouvant être sublimés sur le recto d'un papier de transfert autocollant selon la revendication 9 ou 10, par exemple par impression à jet d'encre.

12. Papier de transfert autocollant imprimé pour décorer par impression des objets, en particulier des textiles,
**caractérisé en ce que**
il est revêtu sur le recto avec un adhésif thermoactif, du polyacrylate d'ammonium, de l'alcool polyvinylique et des pigments pouvant être sublimés.

13. Procédé de décoration par impression d'objets, en particulier des textiles,
**caractérisé en ce que**
on met en contact l'objet à décorer avec un papier de transfert autocollant imprimé selon la revendication 11, à une température augmentée, de sorte que les pigments pouvant être sublimés sont transférés du papier de transfert à l'objet à décorer.

14. Procédé selon la revendication 13,
**caractérisé en ce que**
le transfert des pigments du papier à l'objet à décorer s'effectue par impression au rouleau.
